# FASCICULE DE BREVET EUROPEEN

(11) **EP 0 121 529 B1**
(45) Date de publication et mention de la délivrance du brevet: **02.07.1986**
(21) Numéro de dépôt: 83903090.5
(22) Date de dépôt: 04.10.1983
(51) Int. Cl.: C22C 1/02, G21F 1/08

(54) **PROCEDE DE FABRICATION D'ALLIAGES COMPOSITES A BASE D'ALUMINIUM ET DE BORE ET SON APPLICATION**
VERFAHREN ZUR HERSTELLUNG VON VERBUNDLEGIERUNGEN AUF ALUMINIUM- UND BORBASIS, UND IHRE VERWENDUNG
METHOD FOR MANUFACTURING ALUMINIUM- AND BORON-BASED COMPOSITE ALLOYS AND APPLICATION THEREOF

(30) Priorité: 05.10.1982 FR 8217108
(43) Date de publication de la demande: 17.10.1984
(73) Titulaire: Fonderies Montupet, F-92000 Nanterre (FR)
(72) Inventeur: PLANCHAMP, Claude, F-60500 Chantilly (FR)
(74) Mandataire: Vanlaer, Marcel
(86) Numéro de dépôt international: FR8300199
(87) Numéro de publication internationale: WO8401390

## Description

La présente invention est relative à un procédé de fabrication d'alliages coposites à base d'aluminium allié ou non et de bore et à son application.

Il est courant chez les fondeurs d'aluminium d'ajouter du bore au métal fondu pour faire apparaître des cristaux de TiB₂ qui jouent un rôle important sur la germination des cristaux d'Al à la solidification et constituent un excellent moyen d'affinage du grain à la coulée.

Il est connu également de doper les alliages d'aluminium avec cet élément pour précipiter le titane sous forme de cristaux de TiB₂ et améliorerainsi leur conductibilité électrique.

Dans ces applications, les additions de bore à l'aluminium se font suivant des concentrations relativement faibles et voisines de quelques centaines de ppm et si l'introduction de quantités aussi petites a pu poser des problemes à une certaine époque, elle a été résolue depuis par l'utilisation d'alliages mères tels que l'AT5B. Il n'en est pas de même lorsqu'il s'agit d'atteindre des concentrations en bore de l'ordre de plusieurs pour cent.

On sait, en effet, que la solubilité du bore dans l'aluminium est très faible et de l'ordre de 300 ppm au point de fusion de l'aluminium de sorte que si on cherche à fabriquer des alliages chargés en bore par la voie classique fusion-coulée en lingots, on se heurte à des difficultes dues à la fois une mise en solution incomplète, à des pertes en bore importantes et à une forte ségrégation du bore. Ce qui a pour effet de conduire à des alliages composites ne répondant pas globalement aux compositions attendues et présentant une structure hétérogène.

C'est pourquoi des chercheurs et des sociétés ont cherché à remédier à ces défauts et proposé diverses solutions plus ou moins intéressantes.

Dans le brevet français 1 265 089 concernant un alliage d'aluminium contenant 2,5 à 10 % de bore, l'inventeur rappelle que jusqu'alors on avait été amené à préparer de tels alliages soit en ajoutant le bore à l'aluminium fondu, soit en réduisant un composé du bore tel que le borax avec l'aluminium fondu. Cependant, dans le premier cas, les alliages ne contenaient qu'une très faible quantité de bore sous forme alliée et nécessitaient des périodes de dissolution excessivement longues tandis que dans l'autre cas, l'utilisation du borax se traduisait par des occlusions d'une valeur indésirable d'oxygène et d'autres impuretés. L'inventeur préconise alors d'in corporer le bore par réduction d'un fluoborate d'un métal alcalin en contact avec l'aluminium fondu. Cependant, il faut savoir qu'un tel procédé outre l'installation onéreuse qu'il nécessite pour sa mise en oeuvre conduit à de mauvais rendements, une partie du bore étant perdue à la fois sous forme de KBf₄ et de BF₃ composé éminemment toxique en raison des émissions de HF auquel il donne lieu en atmosphère humide.

Par ailleurs, l'alliage ainsi produit sert d'alliage mère pour l'affinage de l'aluminium, c'est-à-dire qu'il est introduit en quantité très faible dans le bain à affiner et par suite le problème de son homogénéité n'est pas d'une importance capitale, car ce qui compte avant tout c'est d'obtenir une concentration moyenne en bore dans le bain.

Le problème devient plus difficile quand les alliages riches en bore sont destinés par exemple à la confection de pièces qui doivent avoir soit une bonne résistance à l'abrasion soit une capacité convenable d'absorption de rayonnements neutroniques car il faut alors que le bore soit régulièrement distribué de façon à pouvoir exercer sa fonction uniformément dans l'ensemble de la pièce.

Aussi, les solutions proposées à ce jour, s'écartent-elles du procédé d'obtention des alliages mères et s'orientent plutôt vers la métallurgie des poudres. C'est ainsi que le brevet français 2 231 764 revendique un procédé de fabrication de produits métalliques borés destinés à l'industrie nucléaire, caractérisé en ce que la matière métallique et le corps à base de bore sont à l'état de poudres, ces poudres étant mélangées, pressées et frittées.

C'est là évidemment un moyen d'atteindre l'homogénéité souhaitée, cependant, elle nécessite la mise en oeuvre de poudres dont l'obtention constitue une étape supplémentaire par rapport à la voie classique fusionmoulage et ne permet pas toujours de donner aux pièces les formes souhaitées. Une autre solution consiste à faire des alliages composites aluminium-carbure de bore (B4C), mais on éprouve de sérieuses difficultés pour couler de tels alliages sans parler des médiocres caractéristiques mécaniques et de l'inusinabilité des produits obtenus. En milieu aqueux, ces alliages doivent souvent être protégés par un placage aluminium.

C'est pourquoi la demanderesse, estimant que les solutions proposées n'étaient pas suffisantes, a cherché et mis au point un procédé de fabrication d'alliages composites à base d'aluminium allié ou non et contenant jusqu'à 30 0/0 de bore, de structure homogène, présentant des caractéristiques mécaniques convenables, procédé dans lequel les pertes en bore sont pratiquement nulles et dont la mise en oeuvre ne nécessite pas de matériel complexe et cher.

Ce procédé est caractérisé en ce que l'on met en oeuvre de l'aluminium ou un alliage d'aluminium appartenant aux séries 2000 à 8 000 à l'état liquide, on introduit dans le bain de métal protégé par un flux désoxydant et maintenu sous agitation un borure d'aluminium choisi parmi le diborure, le dodécaborure ou un mélange des deux à une vitesse réglée de manière à maintenir ledit bain au-dessus de sa température de solidification.

On recourt donc à la méthode la plus classique d'obtention des alliages en métallurgie; toutefois, à la différence des procédés antérieurs, le bore n'est plus à l'état élémentaire ou d'oxydes ou de sels tels que le borax et les fluoborates mais à l'état de borure d'aluminium.

Ce borure, qui est soit le diborure AIB₂, soit le dodécaborure AIB,₂, soit un mélange des deux, est un composé bien défini, de grande stabilité à l'air, peu volatil, présentant l'avantage de ne pas produire d'émanations nocives. Il peut être préparé de différentes façons connues de l'homme de l'art et mis sous forme de particules de granulométrie moyenne comprise entre 5 et 30 µm enrobées d'aluminium pour faciliter le mouillage et l'introduction dans l'aluminium liquide.

Il est introduit dans un bain d'aluminium ou d'un quelconque de ses alliages appartenant aux séries 2000 et 8000 ayant de préférence été soumis au préalable à un traitement d'affinage au moyen d'AI5B par exemple. Ce bain est protégé en surface par un flux désoxydant utilisé de façon classique dans la métallurgie de l'aluminium et maintenu sous agitation pendant la durée d'introduction du borure.

La vitesse d'introduction du borure est réglée de manière à maintenir le bain d'aluminium ou d'alliage au-dessus de sa température de solidification.

Il peut être utile de procédér à ces cperations dans une installation maintenue sous une atmosphère de gaz inerte tel que l'azote U par exemple de façon à parer à toute contamination par l'air ou l'humidité.

Lorsque la quantité de borure nécessaire à l'obtention de la concentration souhaitée dans l'alliage composite a été ajoutée, on procédéalors à un dégazage du bain sous azote ou sous vide et on coule rapidement l'alliage soit dans un moule pour obtenir directement une pièce de forme convenable, soit dans une lingotière pour donner un produit qui est ensuite soumis à l'une au moins des opérations de transformation telle que le laminage, le forgeage, le filage, l'étirage, etc...

A titre d'exemple, on a préparé par le procède suivant l'invention un alliage composite du type AS10B₃ qu'on a ensuite transformé par moulage en paniers destinés au transport de matières radioactives. Un examen micrographique de l'alliage a montré une répartition régulière du borure dans la matrice d'alliage d'aluminium. Des essais métallurgiques comparatifs avec l'A-S10 normal, on déduit que la présence du bore n'affecte pas les qualités de la matrice qui garde une bonne partie de ses propriétes qu'elles soient physiques: masse volumique, conductibilité thermique, coefficient de dilatation, intervalle de solidification; mécaniques: résistance et allongement bien que cette dernière caractéristique soit légèrement abaissée; technologique: bonne aptitude au forgeage, au laminage, à l'étirage, au moulage, au soudage, à l'usinabilite et à l'étanchéité.

Par ailleurs, des essais d'hydrolyse se traduisent par une bonne stabilité de cet alliage dans l'eau déminéralisée à 40° C et l'absence detoute trace de corrosion.

Le procédé selon l'invention trouve son application dans la fabrication d'alliages composites dont on attend une bonne résistance à l'abrasion ou au frottement.

Il trouve également son application en raison de la présence du bore, élément capteur de neutrons et de ses autres propriétés, dans la confection de barrières neutroniques utilisées dans le domaine de l'énergie nucleaire sous forme de paniers de stockage et de transport de déchets nucléaires, que ce soit dans l'air ou en milieu aqueux.

Cet alliage compasite remplace ainsi avantageusament toutes les fabrications mécanosoudées ou moulées avec insert en matière borée à la fois du point de vue facilité de mise en oeuvre et prix de revient notamment quand on fait la comparaison avec les plaques de cuivre borées ou les casiers en acier inoxydable boré.

## Revendications

10) Procédé de fabrication d'alliages composites à base d'aluminium contenant jusqu'à 30 % en poids de bore, caractérisé en ce que l'on met en oeuvre de l'aluminium ou un alliage d'aluminium appartenant aux séries 2000 à 8000 à l'état liquide, on introduit, dans le bain de métal protégé par un flux désoxydant et maintenu sous agitation un borure d'aluminium choisi parmi le diborure, le dodécaborure ou un mélange des deux à une vitesse réglée de manière à maintenir ledit bain au-dessus de sa température de solidification.

2°) Procédé selon la revendication 1, caractérisé en ce que le borure est introduit sous forme de particules de granulométrie moyenne comprise entre 5 et 30 µm et enrobées d'aluminium.

3°) Procédé selon la revendication 1, caractérisé en ce que l'on procède à un affinage de l'aluminium par I'A15B avant introduction du borure.

4°) Procédé selon la revendication 1, caractérisé en ce que l'on procède à un dégazage avant de couler l'alliage composite.

## Claims

1) A process for the production of composite alloys based on aluminium containing up to 30 % by weight of boron, characterized in that the aluminium or any of the alloys thereof which form part of the series 2000 to 8000 in the liquid state is used, an aluminium boride which is either the diborure or decaborure or a mixture of the two thereof is introduced into the metal bath protected at its surface by a deoxidising flux and maintained in an agitated condition at a speed so controlled as to maintain the said bath above its solidification temperature.

2) A process according to claim 1, characterized in that the boride is introduced in the form of particles with a mean grain size of between 5 and 30 um and encased with aluminium.

3) A process according to claim 1, characterized by effecting refining of the aluminium by means of AT5B before the boride is introduced.

4. A process according to claim 1, characterized by effecting a degasing operation before casting the composite alloy.

## Patentansprüche

1. Verfahren zur Herstellung von Verbundlegierungen auf Aluminiumbasis mit bis zu 30 Gew.-% Bor,
gekennzeichnet durch
die Verwendung von Aluminium oder einer Aluminiumlegierung der Serien 2000 bis 8000 in flüssiger Form und Einbringung in das mit einem desoxydierenden Strom geschützte und in Bewegung gehaltene Metallbad eines Aluminiumdiborids und/oder -dodecaborids mit einer solchen Geschwindigkeit, daß das Metallbad über seiner Verfestigungstemperatur gehalten wird.

2. Verfahren nach Anspruch 1,
gekennzeichnet durch
Einbringung des Borids in Form von mit Aluminium umhüllten Teilchen mit einer mittleren Teilchengröße von 5 bis 30 um.

3. Verfahren nach Anspruch 1,
gekennzeichnet durch
Raffinierung des Aluminiums durch ATSB vor der Einbringung des Borids.

4. Verfahren nach Anspruch 1,
gekennzeichnet durch
Entgasung vor dem Gießen der Verbundlegierung.
